# EUROPÄISCHE PATENTSCHRIFT

(11) **EP 0 433 405 B1**
(45) Veröffentlichungstag und Bekanntmachung des Hinweises auf die Patenterteilung: **04.08.1993**
(21) Anmeldenummer: 90908203.4
(22) Anmeldetag: 30.05.1990
(51) Int. Cl.: C10M 169/02, C10M 105/36, C10M 119/24

(54) **SCHMIERFETTZUSAMMENSETZUNG**
LUBRICATING GREASE COMPOSITION
COMPOSITION DE GRAISSE LUBRIFIANTE

(30) Priorität: 02.06.1989 DE 3918107
(43) Veröffentlichungstag der Anmeldung: 26.06.1991
(73) Patentinhaber: KLÜBER LUBRICATION MÜNCHEN KG, D-81379 München (DE)
(72) Erfinder: SEUBERT, Edwin, D-8000 München 60 (DE); SOHN, Dieter, D-8034 Germering (DE)
(74) Vertreter: Hering, Hartmut, Dipl.-Ing.
(86) Internationale Anmeldenummer: EP9000862
(87) Internationale Veröffentlichungsnummer: WO9015125

(56) Entgegenhaltungen:
- DE-A- 2 447 371
- DE-A- 3 303 442
- US-A- 3 620 695

## Beschreibung

Die Erfindung betrifft eine Schmierfettzusammensetzung aus einem Grundöl und einem kleineren Anteil eines Verdickungsmittels auf Basis einer Polyharnstoffverbindung, sowie üblichen Additiven.

Derartige Schmiermittel sind z.B. aus der DE-OS 33 03 442 bekannt, wobei das Grundöl ein Mineral- oder Syntheseöl, wie ein naphthenbasisches oder paraffinbasisches Grundöl und das Verdickungsmittel das Reaktionsprodukt eines Isocyanats mit mindestens 3 Isocyanatgruppen im Molekül mit einem langkettigen aliphatischen Monoamin, vorzugsweise mit 16 bis 24 C-Atomen ist.

Solche Schmierfettzusammensetzungen sind für Dauereinsatztemperaturen von 150 - 160 °C brauchbar.

Ähnliche Zusammensetzungen, die jedoch einen Ester als Grundöl enthalten und eine Konsistenz mit einer Penetration von 220 bis 385 bei 0,1mm aufweisen und wobei das Verdickungsmittel aus einem aromatischen Mono- oder Diisocyanat und einem Alkyl-, Alkenylrest mit 8 bis 22 C-Atomen oder Arylrest mit 6 bis 10 C-Atomen zusammengesetzt ist, wurde als besonders geräuschdämpfend aufgefunden, wobei die Eigenschaft insbesondere bei mechanisch bewegten Teilen in elektronischen Apparaten, wie Plattenspielern, Tonband- und Videogeräten usw. von Bedeutung ist. Insbesondere sind derartige Schmierfettzubereitungen bei Wälzlagern geeignet, die Temperaturen bis 180 °C auszuhalten haben.

Die erfindungsgemäße Schmierfettzusammensetzung aus einem Grundöl und einem kleineren Anteil eines Verdickungsmittels auf Basis einer Polyharnstoffverbindung, die das Reaktionsprodukt einer Verbindung der allgemeinen Formel

A(B)n

und einem Amin der allgemeinen Formel H₂N-R ist, wobei in den Formeln
A = CH₄₋ₙ
b = aromatischer Mono- oder Diisocyanatrest
n = 1 - 3
R = Alkyl- oder Alkenylrest mit 8 bis 22-C-Atomen oder Arylrest mit 6 bis 10-C-Atomen ist
sowie üblichen Additiven, ist dadurch gekennzeichnet, daß das Grundöl ein Ester einer aromatischen Di-, Tri- oder Tetracarbonsäure mit einem oder mehreren C₇-C₁₈-Alkanolen
ist, und das Gemisch aus Grundöl und Verdikkungsmittel eine Konsistenz mit einer Penetration von 220 - 385, 0,1mm aufweist.

Solche Schmierfette entsprechen der NLGI-Klasse 3 bis 0 nach DIN ISO 2137. Die bevorzugten Grundöle haben eine Viskosität von 18 bis 400 mm²/s bei 40 °C.

Bevorzugt werden Schmierstoffe eingesetzt, bei denen das Grundöl ein C₈ bis C₁₃-Alkoholester der Phthalsäure, Trimellithsäure oder Pyromellithsäure ist und das Verdickungsmittel das Umsetzungsprodukt eines Methylen-bis-phenylisocyanats oder Toluylendiisocyanats wie einem Gemisch von 2,4- und 2,6-Toluylendiisocyanat, mit einem C₆ bis C₂₂-Alkylamin oder Aminen bzw. Naphtylamin darstellt.

Die verwendeten Additive gegen Korrosion, Oxydation und zum Schutz gegen Metalleinflüsse, die als Chelatverbindungen, Radikalfänger, UV-Umwandler und dergleichen wirken, sind an sich bekannt und handelsüblich.

Die Geräuschprüfung wird mittels einer besonders hierfür geeigneten Versuchsanordnung durchgeführt, wobei ein geeignetes Wälzlager mit Umdrehungszahlen von 1800 min⁻¹ laufen gelassen wird.

Das Geräusch wird mittels eines Beschleunigungsaufnehmers direkt am Außenring des Wälzlagers gemessen. Die vom Gerät aufgezeichneten Schwingungen werden in drei Frequenzbereiche (low 50 - 300 Hz, medium 300 - 1800 Hz, high 1800 - 10000 Hz) aufgeteilt. Zusätzlich werden auch maximale Spitzenwerte (peaks) registriert.

Die gemessenen Werte werden von einem Rechner ausgewertet und auf die Werte, welche mit einem Referenz-Schmiermittel gemessen wurden, bezogen.

Man erhält so Relativwerte, im Vergleich zum Referenzwert, welcher gleich 100 % festgelegt ist. Die erfindungsgemäße Schmiermittelzubereitung zeigt hier in allen Bereichen Werte um 100 % gegenüber einem Schmiermittel aus Mineralöl und Polyharnstoff, welches Spitzenwerte bis 368 % zeigt.

Die Erfindung wird durch die folgenden Beispiele erläutert:

### Beispiel 1:

In 789,5 g eines Esteröles, bestehend aus einem Ester der Phthalsäure und einem isomeren C₁₃-Alkohol, werden 97 g eines Gemisches aus 2,4- und 2,6-Toluylendiisocyanat
(A = CH₃, n = 1, B = aromatisches Diisocyanat)
mit 103 g Anilin (R = Arylrest mit 6-C-Atomen) umgesetzt. Nachdem die exotherme Reaktion abgeschlossen ist, wird der Sud auf 160 °C aufgeheizt. Während des Abkühlens werden 5 g eines handelsüblichen Antioxidants, 5 g eines handelsüblichen Korrosionsschutzmittels und 0,5 g eines handelsüblichen Metalldesaktivators zugesetzt.

Der Fettsud wird homogenisiert durch mehrmaliges Walzen auf einem Dreiwalzenstuhl. Diesem Homogenisierungsvorgang kommt besondere Bedeutung für das Geräuschverhalten zu. Man erhält auf diese Weise ein Fett der NLGI-Klasse 0 nach DIN ISO 2137.

Dieses so erhaltene Fett wird auf einem Geräuschprüfstand, welcher nach drei Frequenzbändern sowie nach maximalen Peaks differenziert, geprüft.

Gegenüber einem handelsüblichen Schmierfett aus einem Mineralöl und einer langkettigen, verzweigten Polyharnstoffverbindung wurde eine deutliche Geräuschverminderung gemessen.

### Beispiel 2:

In 839,5 g eines Esteröles, bestehend aus einem Ester der Trimellithsäure und einem Alkoholgemisch aus C₈ und C₁₀-Alkoholen, werden 74,5 g Diphenylmethan diisocyanat
(A = CH₂, n = 2, B = aromatisches Monoisocyanat)
mit 75,5 g Octylamin (R = n-Octyl) in gleicher Weise wie in Beipiel 1 umgesetzt, mit Zusätzen versehen und homogenisiert.

Man erhält auf diese Weise ein Fett der NLGI-Klasse 1 nach DIN ISO 2137.

Das so erhaltene Fett wird wie in Beispiel 1 geprüft und eine deutliche Geräuschverminderung gegenüber dem handelsüblichen Schmierfett gefunden.

### Beispiel 3:

In 839,5 g eines Esteröles, bestehend aus einem Ester der Pyromellithsäure und einem isomeren C-8-Alkohol, werden Diisocyanat und Amin wie in Beispiel 2 umgesetzt. Umsetzung, Additivierung und Homogenisierung erfolgen in gleicher Weise wie in Beispiel 1.

Man erhält auf diese Weise ein Fett der NLGI-Klasse 1 nach DIN ISO 2137.

Das so erhaltene Fett wird wie in Beispiel 1 geprüft und eine deutliche Geräuschverminderung gegenüber dem handelsüblichen Schmierfett gefunden.

Die zahlenmäßige Auswertung der Beispiele geht aus den beigefügten Zeichnungen und Tabellen hervor.

Es bedeuten
- Fig. 1 -: die graphische Darstellung des Geräuschverhaltens der Schmierstoffe der Beispiele 1 bis 3 in je 3 Frequenzbereichen (1) mit maximalen Spitzenwerten (2) bzw. (3).
- Fig. 2 -: die graphische Darstellung des Geräuschverhaltens eines Vergleichsschmierstoffs nach dem Stand der Technik in drei Frequenzbereichen (1), (2), sowie mit dem maximalen Spitzenwert (4).
- Tabelle 1 -: die zahlenmäßige statistische Auswertung der Schmierstoffgeräuschprüfung gemäß Fig. 1 für Beispiele 1 bis 3 und
- Tabelle 2 -: die gleiche Auswertung für das Vergleichsfett gemäß Fig. 2.

## Patentansprüche

1. Schmierfettzusammensetzung aus einem Grundöl und einem kleineren Anteil eines Verdickungsmittels auf Basis einer Polyharnstoffverbindung, die das Reaktionsprodukt einer Verbindung der allgemeinen Formel
A(B)n (I)
und einem Amin der allgemeinen Formel H₂N-R (II), wobei in den Formeln
A = CH₄₋ₙ
B = aromatischer Mono- oder Diisocyanatrest
n = 1 - 3
R = Alkyl- oder Alkenylrest mit 8 bis 22-C-Atomen oder Arylrest mit 6 bis 10-C-Atomen ist sowie üblichen Additiven, **dadurch gekennzeichnet**, daß das Grundöl ein Ester einer aromatischen Di-, Tri- oder Tetracarbonsäure mit einem oder mehreren C₇-C₁₈-Alkanolen
ist, und das Gemisch aus Grundöl und Verdickungsmittel eine Konsistenz mit einer Penetration von 220 - 385, 0,1mm aufweist.

2. Schmierfettzusammensetzung nach Anspruch 1, **dadurch gekennzeichnet**, daß B in Formel I ein 2,4- und/oder 2,6 Toluylendiisocyanatrest ist.

## Claims

1. A lubricating grease compound formed of a basic oil and a lower
proportion of a thickening agent including a polyurea (polycarbamide) compound and the usual additives, characterised in that the base oil is an ester of an aromatic di- tri- or tetracarboxylic acid with one or more C₇-C₁₈-alkanols is the reaction product of a compound of the general formula
A(B)n (I)
with an amine of the general formula H₂N-R (II), in which
A = CH₄-n
B = aromatic mono- or di-isocyanate residue,
n = 1 - 3,
R = alkyl or alkenyl residue with 8 to 22-C-atoms or an aryl residue with 6 to 10-C-atoms;
and the mixture of the basic oil and the thickening agent has a consistency with a penetration of 220 - 385, 0.1mm.

2. A lubricating grease compound in accordance with Claim 1, characterised in that B in Formula 1 is a 2,4 and or 2,6 toluylene diisocyanate residue.

## Revendications

1. Composition de lubrifiant comprenant une huile de base et une part plus faible d'un épaississant à base d'une combinaison de polycarbamide, gui est le produit de la réaction entre une combinaison de la formule générale
A(B)n (I)
et une amine de la formule générale H₂N-R (II), avec dans les formules:
A = CH₄-n
B = monoisocyanate ou diisocyanate aromatique
n = 1 à 3
R = reste d'alkyle ou d'alkylène possédant entre 8 et 22 atomes de carbone ou reste d'aryle possédant entre 6 et 22 atomes de carbone,
le mélange d'huile de base et d'épaississant présentant une consistance avec une pénétration de 220 à 385, à 0,1 mm.

2. Composition de lubrifiant suivant la revendication 1, caractérisée en ce que, dans la formule I, B est un reste de 2,4 toluylènediisocyanate et/ou 2,6 toluylènediisocyanate.
